# EUROPÄISCHE PATENTSCHRIFT

(11) **EP 0 377 409 B1**
(45) Veröffentlichungstag und Bekanntmachung des Hinweises auf die Patenterteilung: **08.03.1995**
(21) Anmeldenummer: 89810976.4
(22) Anmeldetag: 21.12.1989
(51) Int. Cl.: D06P 1/00, D06P 1/44

(54) **Verfahren zum Färben von Leder**
Process for dyeing leather
Procédé de teinture du cuir

(30) Priorität: 02.01.1989 CH 2/89
(43) Veröffentlichungstag der Anmeldung: 11.07.1990
(73) Patentinhaber: Ciba Specialty Chemicals Holding Inc., 4057 Basel (CH)
(72) Erfinder: Martinelli, Bruno, CH-4123 Allschwil (CH); Ghezzi, Markus, F-68130 Obermorschwiller (FR); Streicher, Günter, D-7858 Weil am Rhein (DE)

(56) Entgegenhaltungen:
- DE-A- 3 825 755
- FR-A- 2 162 122
- FR-A- 2 360 634
- DATABASE WPI,no 74-76430v,Derwent Publications Ltd, London, GB, & JP-A-56025557 (YAMAMOTO KAGAKU GOSEI CO)
- Ullmanns Encyklopädie der techn. Chemie, Bd. 16, 1978, S. 148-161
- Ullmanns Encyklopädie der techn. Chemie, Bd. 18, 1979, S.593-594
- Ullmanns Encyklopädie der techn Chemie, Bd.. 14, 1977, S.635, 636, 643

## Beschreibung

Die vorliegende Erfindung betrifft ein Verfahren zum Färben von Leder sowie dafür geeignete Farbstoffmischungen.

Es ist bereits bekannt, Leder mit Zusammensetzungen, die einen anionischen Farbstoff, ein anorganisches Pigment und einen geeigneten Binder, etwa ein Acrylharz, enthalten, zu beschichten; die farbige Zusammensetzung bildet dabei nach dem Auftrag z.B. durch Besorühen einen Film auf der Lederoberfläche. In der FR-A-2 162 122 ist bereits beschrieben, dass man Leder nach dem Ausziehverfahren mit anionischen Farbstoffen färben kann. Die Lichtechtheiten solcher Färbungen sind jedoch häufig nuzureichend. Gemäss Derwent No. 74-76430V kann man Leder mit oxidiertem Russ nach dem Ausziehverfahren in dunklen Tönen färben. Dies führt jedoch zu Färbungen mit schlechter Reibechtheit.

Es wurde nun überraschend gefunden, dass sich Mischungen, die im wesentlichen aus einem anionischen Farbstoff und einem Pigment bestehen, hervorragend für das Färben von Leder nach dem Ausziehverfahren eignen.

Gegenstand der Erfindung ist daher ein Verfahren zum Färben von Leder nach dem Ausziehverfahren, dadurch gekennzeichnet, dass man auf das Leder eine wässrige Flotte, die eine Farbstoffmischung enthaltend einen anionischen Farbstoff und ein Pigment aufweist, einwirken lässt, wobei Farbstoff und Pigment im Gewichtsverhältnis 90:10 bis 70:30 vorhanden sind.

Als anionische Farbstoffe kommen alle üblicherweise in der Lederfärberei verwendeten Farbstoffe in Frage: bevorzugt sind hierbei Säurefarbstoffe und Direkfarbstotfe wie insbesondere sulfogruppenhaltige Monoazo-, Disazo- und Polyazofarbstoffe sowie Metallkomplexfarbstoffe.

Die anionischen Farbstoffe können eine beliebige Farbe aufweisen: bevorzugt sind schwarze Farbstoffe, wobei dieser Begriff z.B. auch Farbstoffe mit einer dunkelblauen, blaugrauen, grauen oder gelbstichig, rotstichig oder grünstichig schwarzen Nuance mitumfasst.

Eine Gruppe von besonders geeigneten anionischen Farbstoffen entspricht der Formel worin ein X Hydroxy und das andere X Amino oder Wasserstoff bedeutet.
A ein gegebenenfalls substituierter Phenyl- oder Naphthylrest ist,
B einen Phenyl- oder Naphthylrest enthaltend mindestens eine Amino-und/oder Hydroxygruppe sowie gegebenenfalls weitere Substituenten bedeutet.
Z einen Rest oder darstellt, R und R' unabhängig voneinander Wasserstoff, Sulfo, C1-C4-Alkyl oder C1-C4-Alkoxy bedeuten und n 1 oder 2 ist.

Der Phenyl- oder Naphthylrest A kann einen oder mehrere gleiche oder verschiedene Substituenten tragen, z.B.: C₁-C₄-Alkyl, welches hier und im weiteren generell Methyl, Ethyl, n- oder iso-Propyl oder n-, iso-, sec.-oder tert.-Butyl umfasst; C₁-C₄-Alkoxy, worunter generell Methoxy, Ethoxy, n- oder iso-Propoxy oder n-, iso. sec.- oder tert.-Butoxy zu verstehen ist; Halogen, womit z.B. Fluor, Brom und insbesondere Chlor gemeint ist; Trifluormethyl: C1-C4-Alkylsulfonyl. besonders Methyl-, oder Ethylsulfonyl; Sulfamoyl, z.B. -S02NH2 oder N-Mono- oder N,N-Di-C₁-C₄-alkylaminosulfonyl; Carbamoyl, z.B. -CONH₂ oder N-Mono- oder N,N-Di-Cᵢ-C₄-alkylaminocarbonyl, Sulfo; Nitro; Cyano; Carboxy; Phenoxy.

Vorzugsweise steht A für einen unsubstituierten oder durch Halogen, Nitro, Sulfo, C1-C4-Alkyl und/oder C₁-C₄-Alkoxy substituierten Phenylrest.

Der Phenyl- oder Naphthylrest B kann ausser Amino und Hydroxy noch weitere Reste tragen, z.B. einen N-Mono- oder N,N-Di-C₁-C₄-Alkylamino-, Phenylamino-, o-, m- oder p-Methylphenylamino-, einen unsubstituierten oder z.B. durch Methyl, Chlor oder Nitro substituierten Benzoylamino-, C₁-C₄-Alkanoylami- no- oder Carboxyrnethylaminorest oder einen der zuvor für A genannten Substituenten.

Vorzugsweise handelt es sich bei B um einen Phenylrest, der eine Hydroxy-oder Aminogruppe und einen weiteren Substituenten ausgewählt aus der Gruppe Hydroxy, Amino, Phenylamino, o-, m- oder p-Methylphenylamino, C₁-C₄-Alkoxy und Phenoxy trägt.

B steht besonders bevorzugt für den Rest von 1,3-Dihydroxybenzol, 1,3-Diaminobenzol oder 3-Aminophenol.

R und R' bedeuten unabhängig voneinander vorzugsweise Wasserstoff, Methyl, Methoxy oder Sulfo.

Bevorzugte Reste Z sind: worin R" z.B. Wasserstoff, Methyl, Methoxy oder Sulfo bedeutet.
n steht vorzugsweise für die Zahl 2.

Die anionischen Farbstoffe der Formel (1) weisen als Naphthol-Kupplungskomponente z.B. 2-Amino-5-naphthol-7-sulfonsäure (I-Säure), 1-Amino-8-naphthol-4,6-disulfonsäure (K-Säure) oder vorzugsweise 1-Amino-8-naphthol-3,6-disulfonsäure (H-Säure) auf.

Eine für das erfindungsgemässe Verfahren besonders bevorzugte Gruppe von anionischen Farbstoffen entspricht der Formel worin A' ein unsubstituierter oder durch Halogen, Nitro, Sulfo, C1-C4-Alkyl und/oder C₁-C₄-Alkoxy substituierter Phenylrest ist, B' einen Phenylrest, der eine Hydroxy- oder Aminogruppe und einen weiteren Substituenten ausgewählt aus der Gruppe Hydroxy, Amino, Phenylamino, o-, m- oder p-Methylphenylamino, C₁-C₄-Alkoxy und Phenoxy aufweist, bedeutet, Z' einen Rest der Formel worin R" die zuvor angegebene Bedeutung hat, darstellt und ein X' Hydroxy und das andere X' Amino ist.

Beispiele für besonders bevorzugte schwarze Farbstoffe der Formel (1) sind

Die Farbstoffe der Formel (1) bzw. (1 a) sind an sich bekannt oder können in an sich bekannter Weise erhalten werden.

Eine weitere Gruppe von geeigneten anionischen Farbstoffen stellen schwermetallhaltige Monoazo-, Disazo- oder Polyazofarbstoffe sowie Azomethinfarbstoffe dar. Der anionische Charakter dieser Farbstoffe kann durch Metallkomplexbildung allein und/oder durch saure salzbildende Substituenten, wie z.B. Carbonsäuregruppen, Phosphonsäuregruppen und insbesondere Sulfonsäuregruppen, bedingt sein. Bevorzugt sind die 1:1-oder 1:2-Metallkomplexfarbstoffe. Die 1 :1-Metallkomplexe weisen bevorzugt eine oder zwei Sulfonsäuregruppen auf und enthalten als Schwermetall z.B. ein Kupfer-, Nickel-, Eisen- oder insbesondere ein Chromatom.

Die 1:2-Metallkomplexfarbstoffe enthalten als Zentralatom ein Schwermetallatom wie z.B. ein Eisen-, Kobalt- oder insbesondere ein Chromatom. Mit dem Zentralatom sind zwei komplexbildende Komponenten verbunden, von denen mindestens eine ein Farbstoffmolekül ist, vorzugsweise jedoch beide Farbstoffmoleküle sind. Dabei können die beiden an der Komplexbildung beteiligten Farbstoffmoleküle gleich oder voneinander verschieden sein. Die 1:2-Metallkomplexfarbstoffe können z.B. zwei Azomethinmoleküle, einen Azo- und einen Azomethinfarbstoff oder bevorzugt zwei Azofarbstoffe enthalten, wobei diese Farbstoffe mit weiteren Arylazo- und/oder Arylazoarylenazogruppen substituiert sein können. Mit Aryl sind hier vor allem Benzol- oder Naphthalinreste gemeint, welche gegebenenfalls substituiert sein können, z.B. durch Nitro, Sulfo, Halogen, C1-C4-Alkyl oder C₁-C₄-Alkoxy. Die Azo- oder Azomethinfarbstoffmoleküle können wasserlöslichmachende Gruppen aufweisen wie z.B. Carbamoyl-, C₁-C₄-Alkylsulfonyl- oder die obengenannten sauren Gruppen. Bevorzugt sind 1:2-Kobalt- oder 1:2-Chromkomplexe von Monoazo-oder Disazofarbstoffen, die Sulfonsäuregruppen aufweisen.

Die für das erfindungsgemässe Verfahren besonders geeigneten Komplexfarbstoffe entsprechen in Form der freien Säure z.B. der Formel worin D und D' unabhängig voneinander je einen gegebenenfalls weitersubstituierten Benzol- oder Naphthalinrest, der in ortho-Stellung zur Azogruppe eine Hydroxygruppe enthält, bedeuten,

K und K' unabhängig voneinander je den Rest einer Kupplungskomponente der Benzol- oder Naphthalinreihe, der in ortho-Stellung zur Azogruppe eine Hydroxygruppe enthält und gegebenenfalls weitersubstituiert ist, darstellen und Me für Chrom oder Kobalt steht.

Als Farbstoffe der Formel (2) kommen sowohl symmetrische als auch asymmetrische 1:2 Metallkomplexe in Frage.

Me in Formel (2) steht vorzugsweise für Chrom.

D und D' stehen unabhängig voneinander bevorzugt für einen Phenyl- oder Naphthylrest, der gegebenenfalls durch Sulfo, Nitro, C1-C4-Alkylsulfonyl, C₁-C₄-Alkyl, Halogen und/oder im Phenylteil gegebenenfalls durch C₁-C₄-Alkyl, C₁-C₄-Alkoxy, Sulfo, Nitro oder Halogen substituiertes Phenylazo substituiert ist.

Die Reste D und D' können sich z.B, von folgenden Verbindungen ableiten: Anthranilsäure, 4- oder 5-Sulfo-2-aminophenol, 4- oder 5-Nitro-2-aminophenol, 4-Nitro-6-sulfo-2-aminophenol, 6-Nitro-4-sulfo-2-aminophenol, 4-Chlor-5-nitro-2-aminophenol, 4-Methyl-2-aminophenol, 6-Chlor-4-sulfo2-aminophenol, 4-Chlor-6-sulfo-2-aminophenol, 4-Chlor- oder 4-Methyl-6-nitro-2-aminophenol, 4-Chlor-2-aminophenol, 4-Methylsulfonyl-2-amino phenol, 4-(2-Methoxyphenylazo)-2-aminophenol, 4-(2-, 3- oder 4-Sulfophenylazo)-2-aminophenol, 4-Phenylazo-2-aminophenol, 1-Amino-2-hydroxynaphthalin-4-sulfonsäure, 1-Amino-2-hydroxy-6-nitro- naphthalin-4-sulfonsäure.

D und D' stehen unabhängig voneinander besonders bevorzugt für den Rest eines 2-Aminophenols, welches gegebenenfalls ein- oder mehrfach durch gleiche oder verschiedene Substituenten aus der Reihe Nitro, Sulfo, Chlor, Methyl, Methoxy, Methylsulfonyl und gegebenenfalls durch Sulfo, Methyl, Methoxy, Nitro oder Chlor substituiertes Phenylazo substituiert ist, oder für den Rest eines 1-Amino-2-hydroxynaphthalins, welches gegebenfalls durch Sulfo und/oder Nitro substituiert ist.

K und K' bedeuten z.B. einen Phenol- oder 1- oder 2-Naphtholrest, welcher gegebenenfalls z.B. durch Amino, Hydroxy, C1-C₄-Alkoxy, C1-C₄-Alkyl, C1-C₄-Alkanoylamino, z.B. Acetylamino, Benzolyamino, Sulfo, Halogen oder gegebenenfalls im Phenylteil durch C1-C4-Alkyl, C1-C4-Alkoxy, Sulfo, Nitro oder Halogen substituiertes Phenylazo substituiert ist.

Beispiele für geeignete Kupplungskomponenten, die den Resten K bzw. K' zugrunde liegen können, sind:
1-Naphthol, 2-Naphthol, 1,3- oder 1,5-Dihydroxynaphthalin, 2-Hydroxy-8-acetylaminonaphthalin, 2-Naphthol-3-, -4-, -5-, -6-, -7- oder -8-sulfonsäure, Resorcin, 3-Dimethylamino- oder 3-Diethylaminophenol, Phenylazoresorcin, o-, m- oder p-Chlorphenyazoresorcin, Bis-(o-, m- oder p-Chlorphenylazo)-resorcin.

Vorzugsweise stehen K und K' unabhängig voneinander für einen unsubstituierten oder durch Hydroxy, Amino, Sulfo oder Acetylamino substituierten 1- oder 2-Naphtholrest oder für einen unsubstituierten oder durch gegebenenfalls durch Methyl, Methoxy, Chlor, Sulfo oder Nitro substituiertes Phenylazo substituierten Resorcinrest.

Die Komplexfarbstoffe der Formel (2) weisen z.B. 0 bis 4, vorzugsweise 1 bis 4 und besonders bevorzugt 1 oder 2 Sulfogruppen auf.

Besonders bevorzugt für das erfindungsgemässe Verfahren sind schwarze Komplexfarbstoffe, die in Form der freien Säure der Formel entsprechen, worin D₁ und D₂ unabhängig voneinander den Rest einer unsubstituierten oder durch Sulfo und/oder Nitro substituierten 1-Amino-2-hydroxynaphthalins oder den Rest eines unsubstituierten oder durch Nitro, Sulfo, Chlor, Methyl, Methoxy, Methylsulfonyl oder gegebenenfalls durch Sulfo, Methyl, Methoxy, Nitro oder Chlor substituiertes Phenylazo substituierten 2-Aminophenols bedeuten und
K₁ und K₂ unabhängig voneinander für einen unsubstituierten oder durch Hydroxy, Amino, Sulfo oder Acetylamino substituierten 1- oder 2-Naphtholrest oder für einen unsubstituierten oder durch gegebenenfalls durch Methyl, Methoxy, Chlor, Sulfo oder Nitro substituiertes Phenylazo substituierten Resorcinrest stehen, und worin der Komplexfarbstoff 1 oder 2 Sulfogruppen aufweist.

### Beispiele für bevorzugte schwarze Komplexfarbstoffe sind:

Die Metallkomplexverbindungen der Formel (2), die vorteilhaft in Form ihrer Salze, insbesondere Alkali-, wie Lithium-, Kalium- und vor allem Natriumsalze oder auch Ammoniumsalze, eingesetzt werden, sind an sich bekannt oder können in an sich bekannter Weise erhalten werden.

Als Pigment kommen für das erfindungsgemässe Verfahren z.B. alle üblichen anorganischen Weiss-, Schwarz- und Buntpigmente, wie sie z.B. aus Kirk Othmer, Encyclopedia of Chemical Technology Vol. 17, Seiten 788-838, John Wiley 1982, bekannt sind, in Frage.

Beispiele sind: Titandioxid, Zinkoxid, Bariumsulfat, Siliciumdioxid [weiss]; Chromoxidgrün (Cr₂0₃) [grün]; Kobaltblau (CoOAI₂0₃), Ultrarnarinblau (Na(₆₋₈) AI₆Si₆0₂₄S(₂-₄), Eisenblau (FeNH₄Fe(CN)₆) [blau]; natürliche und künstliche Eisenoxide, z.B. Siena-Braun, Eisenschwarz (Fe₃0₄); Russ [schwarz].

Bevorzugt ist die Verwendung von schwarzen Pigmenten, insbesondere von Russ, wobei alle Arten von Russ geeignet sind.

Die Pigmente weisen eine mittlere Teilchengrösse von z.B. 0,01 bis 100 um, vorzugsweise 0,01 bis 1 um und besonders bevorzugt 0,015 bis 0,5 um auf.

Handelt es sich bei dem Pigment um einen Russ, so weist dieser vorzugsweise eine mittlere Teilchengrösse von 10 bis 100 nm und besonders bevorzugt von 20 bis 50 nm auf.

Die erfindungsgemäss verwendeten Farbstoffmischungen enthalten den anionischen Farbstoff und das Pigment in einem Gewichtsverhältnis von 90:10 bis 70:30 und besonders bevorzugt 80:20 bis 70:30: möglich sind auch Gemische verschiedener anionischer Farbstoffe und/oder Pigmente. Die Farbstoffmischungen können ausserdem gegebenenfalls ein Entstäubungsmittel, z.B. ein Stauböl, enthalten.

Vorzugsweise verwendet man für das erfindungsgemässe Verfahren Mischungen von einem schwarzen anionischen Farbstoff und einem schwarzen anorganischen Pigment.

Besonders bevorzugt sind Farbstoffmischungen enthaltend einen schwarzen Farbstoff der zuvor angegebenen Formel (1) oder (2) und ein Russpigment.

In einer besonders bevorzugten Ausführungsform des erfindungsgemässen Verfahrens verwendet man eine Farbstoffmischung enthaltend einen schwarzen anionischen Farbstoff der zuvor angegebenen Formel (1 a) bzw. (2a) und ein Russpigment im Gewichtsverhältnis 90:10 bis 70:30, und insbesondere 80:20 bis 70:30.

Die oben genannten Farbstoffmischungen, die im wesentlichen aus einem anionischen Farbstoff und einem anorganischen Pigment bestehen, sind neu und ein weiterer Gegenstand der vorliegenden Erfindung. Sie können hergestellt werden z.B durch mechanisches Mischen der Komponenten in einer geeigneten Mischvorrichtung, z.B. in einer Kugel- oder Stiftmühle oder in einem Kneter oder Mixer.

Das erfindungsgemässe Verfahren wird vorteilhaft so ausgeführt, dass man das zu färbende Leder zunächst einer Vorbehandlung, z.B. einer Nachgerbung, Neutralisation und/oder Walke unterwirft.

Das solchermassen vorbehandelte Leder wird dann mittels eines an sich bekannten Ausziehverfahrens unter Verwendung einer der zuvor genannten Farbstoffmischungen ausgefärbt: beispielsweise färbt man das Leder in einer wässrigen Lösung mit einem Flottenverhältnis von 1:1,5 bis 1:20, vorzugsweise 1:2 bis 1:10 und einer Temperatur von z.B. 20 bis 100 ° C. vorzugsweise 40 bis 60 ° C. Man verwendet je nach Art des zu färbenden Leders z.B. 0,25 bis 15,0 Gew.-%, vorzugsweise 1.0 bis 10,0 Gew.-%, bezogen auf das Gewicht des Leders, der jeweiligen Farbstoffmischung. Auch die Färbedauer hängt von der Art des zu färbenden Leders ab, beträgt aber im allgemeinen z.B. 20 bis 180 Minuten.

Dem Färbebad können gegebenenfalls vor, während oder nach der Färbung weitere allgemein übliche Zusätze, z.B. Netzmittel, Egalisiermittel, Farbvertiefungsmittel und/oder Fettungsmittel zugegeben werden. Am Ende des Färbevorgangs wird vorteilhaft z.B. mit Ameisensäure zur besseren Baderschöpfung angesäuert und noch einige Zeit weiterlaufen gelassen. Die Fertigstellung des gefärbten Leders erfolgt in an sich bekannter Weise.

Das erfindungsgemässe Färbeverfahren ist für alle Ledersorten, z.B. Narben- und Rauhleder -Chromleder, nachgegerbte Leder oder Velourleder von Ziege, Schaf, Rind und Schwein - geeignet. Man erhält egale, tiefe gut deckende Färbungen mit guten Allgemein-Echtheiten, z.B. Wasser-, Wasch-, Schweiss-, Trockenreinigungs-, Säure-, Alkali-, Lösungsmittelund Diffusionsechtheit gegenüber Weich-PVC; besondere Erwähnung verdient die hervorragende Lichtechtheit der erfindungsgemäss erhältlichen Färbungen sowie die erzielte Durchfärbung des Leders.

Die nachfolgenden Beispiele dienen der Erläuterung der Erfindung, ohne sie darauf zu beschränken. Teile bedeuten Gewichtsteile und Prozente Gewichtsprozente.

### Beispiele 1-15:

100 Teile zwischengetrocknetes Schafnappaleder werden in einer aus 1000 Teilen Wasser, 2 Teilen eines nichtionogenen Netzmittels (Poyethylenglykolether-Derivat) und 1 Teil Ammoniak 24 %ig zubereiteten Flotte während 60 Minuten bei 50 _{°} C vorbehandelt und anschliessend gut gespült.

Das derart vorbereitete Leder wird nun in einer frischen Flotte, bestehend aus 500 Teilen Wasser und 5 Teilen einer der in der Tabelle genannten Farbmischungen, 30 Minuten bei 50 ° C gefärbt. Danach erfolgt ein Zusatz von 8 Teilen eines Fettungsmittelgemisches, das aus 2 Teilen sulfitiertem Seetieröl, 2 Teilen eines Gemisches aus sulfitierten Fettsäureestern und animalischen Fettstoffen sowie 4 Teilen eines Gemisches aus sulfitierten natürlichen Ölen und animalischen Fettstoffen besteht. Nach weiteren 60 Minuten wird mit 4 Teilen Ameisensäure 85 %ig angesäuert (pH ca. 3,2) und hierauf die Behandlung 20 Minuten fortgesetzt. Man gibt 2 Teile eines kationischen Farbvertiefungsmittels (Polyquaternäres Amin-Ethylenoxid-Addukt) hinzu und lässt noch 20 Minuten weiterlaufen.

Anschliessend wird in einem frischen Bad noch mit 5 Teilen der oben eingesetzten Farbstoffmischung in 500 Teilen Wasser während 30 Minuten bei 50 C nachgefärbt. Dann werden dem Färbebad 3 Teile eines nichtionischen synthetischen Nachfettungsmittels (Fettsäure-Polyamid-Kondensationsprodukt) und nach weiteren 20 Minuten noch 1 Teil Ameisensäure 85 %ig zugesetzt. Nach einer abschliessenden Behandlungsdauer von 20 Minuten wird gespült und wie üblich fertiggestellt. Es ergeben sich jeweils egale tiefe Schwarzfärbungen mit guten Allgemeinechtheiten.

Die gemäss den Beispielen 1 bis 16 verwendeten Farbstoffmischungen werden durch einfaches Mischen der Komponenten in einem Mixer erhalten.

### Beispiel 17:

100 Teile Chromrindleder werden in einer aus 200 Teilen Wasser, 1 Teil Natriumformiat und 2 Teilen eines anionischen Netzmittels (Na-Salze aromatischer Sulfonsäuren und aliphatischer Dicarbonsäuren) bestehenden Flotte 15 Minuten bei 30 C vorbehandelt. anschliessend 2 Teile eines anionischen Fettungsmittels (sulfitiertes Seetieröl), 2 Teile eines anionischen Nachgerbmittels (Kondensationsprodukt aus aromatischen Sulfonsäuren) und 1,5 Teile Natriumhydrogencarbonat zugegeben und 60 Minuten weiterlaufen gelassen.

Das Leder wird gut mit warmem Wasser gespült und anschliessend in einer frischen Flotte bestehend aus 100 Teilen Wasser und 8 Teilen eines anionischen Nachgerbmittels (Koncensationsprodukt aromatischer Sulfonderivate mit Dialkylolcarbamid) 30 Minuten bei 40* C nachgegerbt. Dann werden 5 Teile des zuvor genannten anionischen Fettungsmittels zugegeben, 60 Minuten weiterlaufen gelassen, in der Folge 0,5 Teile Ameisensäure 85%ig addiert und noch 15 Minuten weiterbehandelt.

Das derart nachgegerbte Leder wird nun in einer frischen Flotte, bestehend aus 100 Teilen Wasser, 0,5 Teilen Ammoniak, 1 Teil eines Egalisiermittels (Polyglycolether-Derivat) und 2,65 Teilen der Farbstoffmischung gemäss Beispiel 2 30 Minuten bei 30 _{°} C gefärbt. Danach erfolgt ein Zusatz von 8 Teilen des zuvor genannten Fettungsmittels und 4 Teilen eines Hydrophobiermittels. Nach weiteren 60 Minuten wird mit 2,5 Teilen Ameisensäure 85%ig angesäuert und hierauf die Behandlung 30 Minuten fortgesetzt. Anschliessend wird in einem frischen Bad mit 1,35 Teilen der oben eingesetzten Farbstoffmischung in 200 Teilen Wasser während 30 Minuten nachgefärbt, wobei die Flotte zusätzlich noch 0,5 Teile eines kationischen Farbvertiefungsmittels (polyquaternäres Amin-Ethylenoxid-Addukt) enthält. Dann werden dem Färbebad 1 Teil Ameisensäure 85%ig und nach weiteren 15 Minuten 1,5 Teile eines kationischen Fettungsmittels (Zubereitung auf Basis chlorierter Kohlenwasserstoffe und n-Alkyl-Derivaten) zugesetzt. Nach einer abschliessenden Behandlungsdauer von

20 Minuten wird gespült und wie üblich fertiggestellt. Es ergibt sich eine egale tiefe Schwarzfärbung mit guten Allgemeinechtheiten.

## Patentansprüche

1. Verfahren zum Färben von Leder nach dem Ausziehverfahren, dadurch gekennzeichnet, dass man auf das Leder eine wässrige Flotte, die eine Farbstoffmischung enthaltend einen anionischen Farbstoff und ein Pigment aufweist, einwirken lässt, wobei Farbstoff und Pigment im Gewichtsverhältnis 90:10 bis 70:30 vorhanden sind.

2. Verfahren gemäss Anspruch 1, dadurch gekennzeichnet, dass die Farbstoffmischung einen schwarzen anionischen Farbstoff und ein schwarzes anorganisches Pigment enthält.

3. Verfahren gemäss Anspruch 1 oder 2, dadurch gekennzeichnet, dass es sich bei dem anionischen Farbstoff um einen Säurefarbstoff, Direktfarbstoff oder Metallkomplexfarbstoff handelt.

4. Verfahren gemäss einem der Ansprüche 1 bis 3, dadurch gekennzeichnet, dass der anionische Farbstoff der Formel worin ein X Hydroxy und das andere X Amino oder Wasserstoff bedeutet,
A ein gegebenenfalls substituierter Phenyl- oder Naphthylrest ist,
B einen Phenyl- oder Naphthylrest enthaltend mindestens eine Amino-und/oder Hydroxygruppe sowie gegebenenfalls weitere Substituenten bedeutet,
Z einen Rest oder darstellt,
R und R' unabhängig voneinander Wasserstoff, Sulfo, C₁-C₄-Alkyl oder C₁-C₄-Alkoxy bedeuten und n 1 oder 2 ist, entspricht.

5. Verfahren gemäss einem der Ansprüche 1 bis 4, dadurch gekennzeichnet, dass der anionische Farbstoff der Formel worin A' ein unsubstituierter oder durch Halogen, Nitro, Sulfo, C1-C4-Alkyl und/oder C₁-C₄-Alkoxy substituierter Phenylrest ist, B' einen Phenylrest, der eine Hydroxy- oder Aminogruppe und einen weiteren Substituenten ausgewählt aus der Gruppe Hydroxy, Amino, Phenylamino, o-, m- oder p-Methylphenylamino, C₁-C₄-Alkoxy und Phenoxy aufweist, bedeutet, Z' einen Rest der Formel worin R" Wasserstoff, Methyl, Methoxy oder Sulfo ist, darstellt und ein X' Hydroxy und das andere X' Amino ist, entspricht.

6. Verfahren gemäss einem der Ansprüche 1 bis 3, dadurch gekennzeichnet, dass der anionische Farbstoff in Form der freien Säure der Formel worin D und D' unabhängig voneinander je einen gegebenenfalls weitersubstituierten Benzol- oder Naphthalinrest, der in ortho-Stellung zur Azogruppe eine Hydroxygruppe enthält, bedeuten, K und K' unabhängig voneinander je den Rest einer Kupplungskomponente der Benzol- oder Naphthalinreihe, der in ortho-Stellung zur Azogruppe eine Hydroxygruppe enthält und gegebenenfalls weitersubstituiert ist, darstellen und Me für Chrom oder Kobalt steht, entspricht.

7. Verfahren gemäss einem der Ansprüche 1 bis 3 oder 6, dadurch gekennzeichnet, dass der anionische Farbstoff der Formel worin 0₁ und D₂ unabhängig voneinander den Rest eines unsubstituierten oder durch Sulfo und/oder Nitro substituierten 1-Amino-2-hydroxy-naphthalins oder den Rest eines unsubstituierten oder durch Nitro, Sulfo, Chlor, Methyl, Methoxy, Methylsulfonyl oder gegebenenfalls durch Sulfo, Methyl, Methoxy, Nitro oder Chlor substituiertes Phenylazo substituierten 2-Aminophenols bedeuten und
K, und K₂ unabhängig voneinander für einen unsubstituierten oder durch Hydroxy, Amino, Sulfo oder Acetylamino substituierten 1- oder 2-Naphtholrest oder für einen unsubsituierten oder durch gegebenenfalls durch Methyl, Methoxy, Chlor, Sulfo oder Nitro substituiertes Phenylazo substituierten Resorcinrest stehen, und worin der Komplexfarbstoff 1 oder 2 Sulfogruppen aufweist, entspricht.

8. Verfahren gemäss einem der Ansprüche 1 bis 7, dadurch gekennzeichnet, dass das Pigment ein Russpigment ist.

9. Verfahren gemäss Anspruch 8, dadurch gekennzeichnet, dass das Russpigment eine mittlere Teilchengrösse von 10 bis 100 nm, vorzugsweise 20 bis 50 nm, aufweist.

10. Verfahren gemäss einem der Ansprüche 1 bis 9, dadurch gekennzeichnet. dass die verwendete Farbstoffmischung den anionischen Farbstoff und das Pigment im Gewichtsverhältnis 80:20 bis 70:30. enthält.

11. Verfahren gemäss einem der Ansprüche 1 bis 10, dadurch gekennzeichnet. dass die Farbstoffmischung einen schwarzen anionischen Farbstoff der im Anspruch 4 angegebenen Formel (1) oder der im Anspruch 6 angegebenen Formel (2) und ein Russpigment enthält.

12. Verfahren gemäss einem der Ansprüche 1 bis 11, dadurch gekennzeichnet, dass die Farbstoffmischung einen schwarzen anionischen Farbstoff der im Anspruch 5 angegebenen Formel (1 a) oder der im Anspruch 7 angegebenen Formel (2a) und ein Russpigment im Gewichtsverhältnis 80:20 bis 70:30 enthält.

13. Farbstoffmischung enthaltend einen anionischen Farbstoff und ein anorganisches Pigment, wobei Farbstoff und Pigment im Gewichtsverhältnis 90:10 bis 70:30 vorhanden sind.

14. Farbstoffmischung gemäss Anspruch 13 enthaltend einen schwarzen anionischen Farbstoff der im Anspruch 4 angegebenen Formel (1) oder der im Anspruch 6 angegebenen Formel (2) und ein Russpigment.

15. Farbstoffmischung gemäss Anspruch 13 enthaltend einen schwarzen anionischen Farbstoff der im Anspruch 5 angegebenen Formel (1 a) oder der im Anspruch 7 angegebenen Formel (2a) und ein Russpigment im Gewichtsverhältnis 80:20 bis 70:30.

16. Verwendung von Farbstoffmischungen gemäss den Ansprüchen 13 bis 15 zum Färben von Leder.

## Claims

1. A process for dyeing leather by the exhaust process, which comprises allowing to act, on the leather, an aqueous liquor which contains a dye mixture comprising an anionic dye and a pigment, dye and pigment being present in a weight ratio of from 90:10 to 70:30.

2. A process according to claim 1, wherein the dye mixture comprises a black anionic dye and a black inorganic pigment.

3. A process according to claim 1 or 2, wherein the anionic dye is an acid dye, a direct dye or a metal complex dye.

4. A process according to any one of claims 1 to 3, wherein the anionic dye is of the formula wherein one X is hydroxyl and the other X is amino or hydrogen, A is an unsubstituted or a substituted phenyl or naphthyl radical, B is a phenyl or naphthyl radical containing at least one amino and/or hydroxyl group with or without further substituents, Z is a radical R and R' are each independently of the other hydrogen, sulfo, C,-C4alkyl or C₁-C₄alkoxy, and n is 1 or 2.

5. A process according to any one of claims 1 to 4, wherein the anionic dye is of the formula wherein A' is phenyl or phenyl which is substituted by halogen, nitro, sulfo, C1-C4alkyl and/or C₁-C₄alkoxy, B' is a phenyl radical which carries a hydroxyl or amino group and a further substituent selected from the group consisting of hydroxyl, amino, phenylamino, o-, m- or p-methylphenylamino, C₁-C₄alkoxy and phenoxy, Z' is a radical of the formula wherein R" is hydrogen, methyl, methoxy or sulfo, and one X' is hydroxy and the other X' is amino.

6. A process according to any one of claims 1 to 3, wherein the anionic dye is in the form of the free acid of the formula wherein D and D' are each independently of the other a benzene or naphthalene radical which may or may not be further substituted and which carries a hydroxyl group ortho to the azo group, K and K' are each independently of the other the radical of a coupling component of the benzene or naphthalene series which carries a hydroxyl group ortho to the azo group and which may or may not be further substituted, and Me is chromium or cobalt.

7. A process according to any one of claims 1 to 3 or 6, wherein the anionic dye is of the formula wherein 0₁ and D₂ are each independently of the other the radical of a 1-amino-2-hydroxynaphthalene which is unsubstituted or substituted by sulfo and/or nitro, or are the radical of a 2-aminophenol which is unsubstituted or substituted by nitro, sulfo, chloro, methyl, methoxy, methylsulfonyl or phenylazo which may itself be substituted by sulfo, methyl, methoxy, nitro or chloro, and K₁ and K₂ are each independently of the other a 1- or 2-naphthol radical which is unsubstituted or substituted by hydroxyl, amino, sulfo or acetylamino, or are a resorcinol radical which is unsubstituted or substituted by phenylazo which may itself be substituted by methyl, methoxy, chloro sulfo or nitro, and wherein the complex dye contains 1 or 2 sulfo groups.

8. A process according to any one of claims 1 to 7, wherein the pigment is a carbon black pigment.

9. A process according to claim 8, wherein the carbon black pigment has an average particle size of 10 to 100 nm, preferably 20 to 50 nm.

10. A process according to any one of claims 1 to 9, wherein the dye mixture used contains the anionic dye and the pigment in a weight ratio of from 80:20 to 70:30.

11. A process according to any one of claims 1 to 10, wherein the dye mixture contains a black anionic dye of the formula (1) as indicated in claim 4 or of the formula (2) as indicated in claim 6, and a carbon black pigment.

12. A process according to any one of claims 1 to 11, wherein the dye mixture contains a black anionic dye of the formula (1 a) as indicated in claim 5 or of the formula (2a) as indicated in claim 7, and a carbon black pigment, in a weight ratio of from 80:20 to 70:30.

13. A dye mixture comprising an anionic dye and an inorganic pigment, dye and pigment being present in a weight ratio of from 90:10 to 70:30.

14. A dye mixture according to claim 13, comprising a black anionic dye of the formula (1) as indicated in claim 4 or of the formula (2) as indicated in claim 6, and a carbon black pigment.

15. A dye mixture according to claim 13, comprising a black anionic dye of the formula (1 a) as indicated in claim 5 or of the formula (2a) as indicated in claim 7, and a carbon black pigment, in a weight ratio of from 80:20 to 70:30.

16. Use of a dye mixture according to claims 13 to 15 for dyeing leather.

## Revendications

1. Procédé pour teindre du cuir selon le procédé par épuisement, caractérisé en ce que l'on traite le cuir avec un bain aqueux contenant un mélange de colorant qui contient un colorant anionique et un pigment, le colorant et le pigment étant présents en un rapport en poids compris entre 90/10 et 70/30.

2. Procédé conforme à la revendication 1, caractérisé en ce que le mélange de colorant contient un colorant anionique noir et un pigment minéral noir.

3. Procédé conforme à la revendication 1 ou 2, caractérisé en ce que le colorant aniouique est un colorant acide, un colorant direct ou un complexe colorant métal.

4. Procédé conforme à une des revendications 1 à 3, caractérisé en ce que le colorant anionique de formule dans laquelle un des X représente un groupe hydroxy et l'autre X un groupe amino ou un atome d'hydrogène,
A représente un noyau phényle ou naphtyle éventuellement substitué,
B représente un noyau phényle ou naphtyle contenant au moins un groupe amino et/ou hydroxy ainsi qu'éventuellement d'autres substituants,
Z représente un résidu ou où R et R' représentent indépendamment l'un de l'autre un atome d'hydrogène, un groupe sulfo, un groupe alkyle en Ci -₄ ou alcoxy en Ci -4et n est égal à 1 ou 2.

5. Procédé conforme à une des revendications 1 à 4, caractérisé en ce que le colorant anionique de formule dans laquelle A' est un résidu phényle non substitué ou substitué par un atome d'halogène, un groupe nitro, sulfo, alkyle en C₁₋₄ et/ou alcoxy en Ci -₄, B' est un résidu phényle portant un substituant hydroxy ou amino et un autre substituant choisi dans le groupe formé par les résidus hydroxy, amino, phénylamino, o-, m- ou p-méthylphénylamino, alcoxy en Ci -₄ et phénoxy, et Z' représente un résidu de formule dans lesquelles R"représente un atome d'hydrogène, un groupe méthyle, méthoxy ou sulfo et un X' représente un groupe hydroxy et l'autre X' un résidu amino.

6. Procédé conforme à une des revendications 1 à 3, caractérisé en ce que le colorant anionique, sous forme d'acide libre, correspond à la formule dans laquelle D et D' représentent chacun indépendamment l'un de l'autre un résidu benzénique ou naphtalénique éventuellement substitué qui porte en position ortho du groupe azo une fonction hydroxyle,
K et K' représentent indépendamment l'un de l'autre le résidu d'un copulant de la série naphtalénique ou benzénique, qui porte en position ortho du groupe azo une fonction hydroxy et qui peut être substitué, et
Me représente un atome de cobalt ou de chrome.

7. Procédé conforme à une des revendications 1 à 3 ou 6, caractérisé en ce que le colorant anionique correspond à la formule où Dᵢ et D₂ représentent indépendamment l'un de l'autre le résidu d'un 1-amino-2-hydroxynaphtalène non substitué ou substitué par un résidu sulfo et/ou nitro, ou le résidu d'un 2-aminophénol non substitué ou substitué par des substituants nitro, sulfo, chloro, méthyle, méthoxy, méthylsulfonyle ou phénylazo éventuellement substitué par un groupe sulfo, méthyle, méthoxy, nitro ou chloro
Ki et K₂ représentent indépendamment l'un de l'autre un résidu 1- ou 2-napthol non substitué ou substitué par un résidu hydroxy, amino, sulfo ou acétylamino ou un résidu résorcinol non substitué ou substitué par un groupe phénylazo lui même substitué par un groupe méthyle, méthoxy, chloro, sulfo ou nitro, et où le complexe colorant-métal comporte 1 ou 2 groupes sulfo.

8. Procédé conforme à une des revendications 1 à 7, caractérisé en ce que le pigment est un pigment de type noir de carbone.

9. Procédé conforme à la revendication 8, caractérisé en ce que le pigment de type noir de carbone est constitué de particules ayant une taille moyenne comprise entre 10 et 100 nm, de préférence entre 20 et 50 nm.

10. Procédé conforme à une des revendications 1 à 9, caractérisé en ce que le mélange de colorant utilisé contient le colorant anionique et le pigment en un rapport en poids compris entre 80/20 et 70/30.

11. Procédé conforme à une des revendications 1 à 10, caractérisé en ce que le mélange de colorant contient un colorant anionique noir conforme à la formule (1) de la revendication 4 ou à la formule (2) de la revendication 6 et un pigment de type noir de carbone.

12. Procédé conforme à une des revendications 1 à 11, caractérisé en ce que le mélange de colorant contient un colorant anionique noir conforme à la formule (1 a) de la revendication 5 ou à la formule (2a) de la revendication 7 et un pigment de type noir de carbone en un rapport en poids compris entre 80/20 et 70/30.

13. Mélange de colorant contenant un colorant anionique et un pigment minéral le colorant et le pigment étant présents avec un rapport en poids compris entre 90/10 et 70/30.

14. Mélange de colorant conforme à la revendication 13 contenant un colorant anionique noir conforme à la formule (1) de la revendication 4 ou à la formule (2) de la revendication 6 et un pigment de type noir de carbone.

15. Mélange de colorant conforme à la revendication 13 contenant un colorant anionique noir conforme à la formule (1 a) de la revendication 5 ou à la formule (2a) de la revendication 7 et un pigment de type noir de carbone avec un rapport en poids compris entre 80/20 et 70/30.

16. Utilisation de mélanges de colorant conformes à une des revendications 13 à 15 pour la teinture du cuir.
